# EUROPÄISCHE PATENTSCHRIFT

(11) **EP 0 080 433 B1**
(45) Veröffentlichungstag und Bekanntmachung des Hinweises auf die Patenterteilung: **15.01.1986**
(21) Anmeldenummer: 82810487.7
(22) Anmeldetag: 12.11.1982
(51) Int. Cl.: B22D 11/124

(54) **Verfahren zum Kühlen eines Giessstranges während des Stranggiessens**
Method of cooling a cast strand during continuous casting
Procédé pour le refroidissement d'un boin pendant la coulée continue

(30) Priorität: 20.11.1981 CH 7449/81
(43) Veröffentlichungstag der Anmeldung: 01.06.1983
(73) Patentinhaber: SCHWEIZERISCHE ALUMINIUM AG, CH-3965 Chippis (CH)
(72) Erfinder: Sautebin, Raoul, CH-3960 Sierre (CH)

## Beschreibung

Die Erfindung betrifft ein Verfahren zum Kühlen eines aus einer Stranggießkokille während des Stranggießens austretenden Gießstranges durch Aufbringen von Wasser unmittelbar auf die Strangoberfläche, wobei dem Wasser zumindest während des Anfahrvorganges ein die Kühlwirkung herabsetzender Zusatz beigemischt wird.

Beim Stranggießen mit direkter Kühlung wird dem aus der Kokille austretenden Gießstrang durch Beaufschlagen der Strangoberfläche mit Kühlmittel unmittelbar unterhalb der Kokille Wärme entzogen. Während des Anfahrvorganges berührt das Kühlmittel zunächst nur den Anfahrboden. Der hierbei eintretende indirekte Wärmeentzug führt zu einer milden Erstarrung des flüßigen Metalls und zu einer ebenen Ausbildung des Strangfußes. Mit fortschreitendem Absenken des Anfahrbodens trifft das Kühlmittel direkt auf die Oberfläche des Stranges auf, was mit einer sprunghaften Erhöhung der Wärmeabfuhr aus dem Gießstrang verbunden ist. Die als Folge dieses Temperaturschocks auftretenden Wärmespannungen sind größer als die Dehnungsfestigkeit des Gießstranges und führen zu einer bleibenden Verformung in Form einer konvexen Wölbung des Strangfußes und bei . Überschreiten der Zerreissfestigkeit überdies zu Rissen im Strang. Um einen Gießstrang mit ebenem Fuß zu erhalten, darf der Strang demzufolge während des Anfahrvorganges nicht zu stark gekühlt werden.

Aus der DE-A-29 09 990 ist ein Verfahren bekannt, bei dem das Kühlmittel zumindest während des Anfahrvorganges ein unter Druck eingebrachtes Gas enthält. Das gelöste Gas bildet beim Auftreffen des Kühlmittels auf der Strangoberfläche einen den Wärmeabfluß vermindernden Isolierfilm, welcher eine Herabsetzung der Kühlintensität zur Folge hat. Die Notwendigkeit, das Kühlmittel unter Druck zu halten erschwert jedoch die Anwendung dieses Verfahrens.

Aus dem Abstract Nr. 153 963 im Band 93 der "Chemical Abstracts" ist bekannt, zur Beeinflussung der Abschreckwirkung beim Stahl-Härten dem Wasser Polyäthylenoxid beizumischen.

Angesichts dieser Gegebenheiten hat sich der Erfinder das Ziel gesetzt, ein Verfahren der eingangs erwähnten Art zu schaffen, mit welchem die Kühlintensität auf einfache Weise und ohne die vorstehnd genannten Nachteile vermindert werden kann.

Zur Lösung dieser Aufgabe führt, daß dem Kühlwasser zumindest während des Anfahrvorganges partiell hydrolysierte anionische Polyacrylamide mit einem Molekulargewicht von 106 bis 5 x 10⁷ beigemischt werden.

Durch diesen Zusatz zum Kühlwasser wird die Kinetik der Bildung und Ablösung von
Dampfblasen beim Auftreffen des Kühlmittels auf der heißen Strangoberfläche als Folge der starken Verminderung der Oberflächenspannung des Kühlmittels derart drastisch verändert, daß sich auf der Strangoberfläche ein den Wärmeabfluß hemmender lsolierfilm aus Wasserdampf aufbaut.

Die Polyacrylamide können in vorgängig präparierter konzentrierter Form - beispielsweise als wässrige Lösung mit 10 bis 50 g Polyacrylamiden/Liter Lösung - von einem Vorratsbehälter über eine Dosierpumpe in eine Kühlmittelzufuhrleitung eingespiesen werden.

Die Polyacrylamide weisen bevorzugt einen Hydrolysierungsgrad von 10 bis 20 % und ein Molekulargewicht von etwa 1,5 x 10⁷ auf.

Das erfindungsgemässe Verfahren läßt sich sowohl mit konventionellen als auch mit elektromagnetischen Stranggießkokillen realisieren und ist besonders geeignet zum Gießen von Leichtmetallen, insbesondere von Aluminium und Aluminiumlegierungen. Der Anteil des Zusatzes im Kühlmittel richtet sich nach der jeweils gewünschten Verminderung der Kühlintensität und liegt üblicherweise in der Größenordnung von 1 bis 100 mg/Liter Wasser.

Nach beendetem Anfahrvorgang kann die Zufuhr der Polyacrylamide zum Kühlmittel unterbrochen werden. Bei einer anderen Durchführungsart des Verfahrens wird die Konzentration der Polyacrylamide im Kühlmittel während des Anfahrvorganges kontinuierlich vermindert. In gewissen Fällen kann es sich jedoch als zweckmässig erweisen, das erfindungsgemässe Verfahren während des gesamten Gießvorganges beizubehalten.

Weitere Vorteile, Merkmale und Einzelheiten ergeben sich aus der nachfolgenden Beschreibung bevorzugter Ausführungsbeispiele.

Auf einer Vertikalstranggießanlage mit elektromagnetischer Kokille wurde eine Legierung 3004 unter praxisüblichen Bedingungen zu Barren vom Format 500 mm x 1600 mm vergoßen. Die Kühlwasserzufuhr wurde während des gesamten Gießvorganges auf 600 Liter/Minute konstant gehalten. Bis zu einer erzeugten Stranglänge von 100 mm wurden anionische, 15 % hydrolysierte Polyacrylamide mit einem Molekulargewickt von 1,5 x 10⁷ dem Kühlwasser beigemischt. Hierzu wurde aus einem Vorratstank eine wässrige Lösung mit 10 bis 50 g Polyacrylamiden pro Liter Lösung über eine Dosierpumpe direkt in die Hauptkühlwasserleitung eingespiesen. Die im Kühlmittel eingestellte Konzentration der Polyacrylamide betrug 5 - 25 mg pro Liter Wasser. Die Zufuhr der Polyacrylamide wurde nach dem Anfahren während des weiteren Gießvorganges unterbrochen.

Bei Einhaltung dieser Konzentrationen des Zusatzes im Kühlwasser während des Anfahrvorganges bildete sich als Folge der verminderten Kühlwirkung ein praktisch wölbungs- und rißfreier Strangguß aus.

## Patentansprüche

1. Verfahren zum Kühlen eines aus einer Stranggießkokille während des Stranggießens austretenden Gießstranges durch Aufbringen von Wasser unmittelbar auf die Strangoberfläche, wobei dem Wasser zumindest während des Anfahrvorganges ein die Kühlwirkung herabsetzender Zusatz beigemischt wird,
dadurch gekennzeichnet,
daß als Zusatz partiell hydrolysierte anionische Polyacrylamide mit einem Molekulargewicht von 106 bis 5 x 10⁷ eingesetzt werden.

2. Verfahren nach Anspruch 1, dadurch gekennzeichnet, daß Polyacrylamide mit einem Hydrolysierungsgrad von 10 bis 20 % und einem Molekulargewicht von etwa 1,5 x 10⁷ eingesetzt werden.

3. Verfahren nach Anspruch 1 oder 2, dadurch gekennzeichnet, daß die Polyacrylamide dem Wasser in einem Verhältnis von 1 bis 100 mg/Liter Wasser beigemischt werden.

4. Verfahren nach einem der Ansprüche 1 bis 3, dadurch gekennzeichnet, daß die Polyacrylamide dem Wasser in der Form einer konzentrierten wässrigen Lösung mit 10 bis 50 g/Liter Lösung zudosiert werden.

## Claims

1. A method of cooling a cast strand emerging from a continuous-casting chill mould during continuous casting, by the application of water directly to the surfaces of the strand, where at least during the starting process an additive which decreases the cooling effect is mixed into the water,
characterized in that
as the additive partially hydrolyzed anionic polyacrylamides are used, having a molecular weight of from 10⁶ to 5 x 10⁷.

2. A method as in Claim 1, characterized in that polyacrylamides are used, having a degree of hydrolysis of from 10 to 20% and a molecular weight of about 1.5 x 10^{?.}

3. A method as in Claim 1 or 2, characterized in that the polyacrylamides are mixed into the water in a proportion of from 1 to 100 mg/litre of water.

4. A method as in one of the Claims 1 to 3, characterized in that the polyacrylamides are proportioned into the water in the form of a concentrated aqueous solution of from 10 to 50 g/litre of solution.

## Revendications

1. Procédé pour refroidir une barre continue sortant d'une lingotière de coulée continue pendant la coulée continue, par application d'eau directement sur la surface de la barre, selon lequel on ajoute à l'eau, en mélange, tout au moins pendant le processus de démarrage, un additif diminuant l'effet de refroidissement, caractérisé en ce que, comme additif, on utilise des polyacrylamides anioniques, partiellement hydrolysés et d'un poids moléculaire de 10⁶ à 5 x 10⁷.

2. Procédé selon la revendication 1, caractérisé en ce que l'on utilise des polyacrylamides d'un taux d'hydrolyse de 10 à 20 % et d'un poids moléculaire d'environ 15 x 10⁷.

3. Procédé selon la revendication 1 ou 2, caractérisé en ce que les polyacrylamides sont ajoutés à l'eau avec un rapport de 1 à 100 mg/1 d'eau.

4. Procédé selon l'une des revendications 1 à 3, caractérisé en ce que les polyacrylamides sont ajoutés à l'eau sous forme d'une solution aqueuse concentrée à 10 à 50 g/1 de solution.
